# EUROPÄISCHE PATENTSCHRIFT

(11) **EP 0 304 108 B1**
(45) Veröffentlichungstag und Bekanntmachung des Hinweises auf die Patenterteilung: **13.05.1992**
(21) Anmeldenummer: 88201613.2
(22) Anmeldetag: 26.07.1988
(51) Int. Cl.: C23C 22/12, C23C 22/36

(54) **Verfahren zur Phosphatierung von Metallen**
Metal-phosphating process
Procédé de phosphatation de métaux

(30) Priorität: 19.08.1987 DE 3727613
(43) Veröffentlichungstag der Anmeldung: 22.02.1989
(73) Patentinhaber: METALLGESELLSCHAFT AG, 60015 Frankfurt (DE)
(72) Erfinder: Rausch, Werner, Dr., D-6370 Oberursel (DE)

(56) Entgegenhaltungen:
- EP-A- 0 258 922
- WO-A-85/03089
- DE-A- 2 049 350
- FR-A- 2 111 665
- FR-A- 2 231 775

## Beschreibung

Die Erfindung betrifft ein Verfahren zur Phosphatierung von verzinktem Stahl, gegebenenfalls gemeinsam mit zusätzlich vorhandenem Aluminium, vor der Lackierung mit Phosphatierlösungen auf Basis Zinkmagnesiumphosphat.

Es ist bekannt, Metalle mit Zinkmagnesiumphosphatlösung zu behandeln und auf diese Weise Phosphatschichten auf ihnen abzuscheiden. Ferner gehört es zum Stand der Technik, insbesondere vor der Lackierung Niedrigzinkphosphatierverfahren einzusetzen, weil diese auf Stahl Phosphatschichten mit einem hohen Phosphophyllitanteil erzeugen, der sich günstig auf Lackhaftung und Unterwanderungsbeständigkeit des Lackfilms bei Korrosionsbeanspruchung auswirkt.

Die bekannten Verfahren weisen jedoch in verschiedener Hinsicht Nachteile auf. So ist die Schichtbildung auf Zink in Phosphatierbädern, die nur Zn und Mg als zweiwertige Kationen enthalten, vielfach ungenügend. Nickelhaltige Niedrigzink-Phosphatierbäder liefern zwar visuell einwandfreie Phosphatschichten auf Stahl und Zink, jedoch ist die Haftung von Lackfilmen auf Zink bei Feuchteeinwirkung oft nicht ausreichend. Ferner treten insbesondere bei der Anwendung im Tauchverfahren häufig Oberflächenstörungen in der Phosphatschicht auf Zink auf, die auf lokale kristalline Ausblühungen, auch Stippen genannt, zurückzuführen sind, und die die Ausbildung eines gleichmäßigen Lackfilmes stören. Außerdem bereitet die Erzeugung kristalliner Phosphatschichten auf Aluminium aus Bädern auf Basis Zinkmagnesiumphosphat Schwierigkeiten.

Aufgabe der Erfindung ist es, ein Verfahren zur Phosphatierung von verzinktem Stahl, gegebenenfalls gemeinsam mit zusätzlich vorhandenem Aluminium, als Vorbehandlung für die Lackierung bereitzustellen, das die vorgenannten Nachteile nicht aufweist, sondern es ermöglicht, auf den Metallen gleichmäßige Phosphatschichten zu erzeugen, die hervorragend als Basis für eine Lackierung geeignet sind.

Die Aufgabe wird gelöst, indem das Verfahren der eingangs genannten Art entsprechend der Erfindung derart ausgestaltet wird, daß man die Metalloberflächen bei einer Temperatur zwischen 40 und 60°C mit wässrigen Phosphatierlösungen in Berührung bringt, die
0,4 bis 5,0 g/l Mg
0,05 bis 2,0 g/l Ni
8 bis 20 g/l P₂O₅
und mindestens ein Oxidationsmittel enthalten, in denen das Verhältnis von Freier Säure zu Gesamtsäure (0,02 bis 0,15):1 beträgt, mit der Maßgabe, daß
a) bei Abwesenheit von Aluminium die Zinkkonzentration der Phosphatierlösungen im Spritzverfahren auf einen Wert im Bereich von 0,4 und 1,0 g/l und im Spritz-Tauch- und Tauchverfahren auf einen Wert im Bereich von 0,9 und 1,5 g/l
b) bei Anwesenheit von Aluminium die Zinkkonzentration der Phosphatierlösungen im Spritzverfahren auf einen Wert im Bereich von 0,7 und 1,0 g/l und im Spritz-Tauch- und Tauchverfahren auf einen Wert im Bereich von 1,4 und 2,0 g/l eingestellt wird und zusätzlich einen Gehalt von 80 bis 400 mg/l Fluorid ("F(el)", bestimmt durch eine in die Badlösung eingetauchte fluoridsensitive Elektrode) aufweist.

Unter dem Begriff verzinkter Stahl ist im Rahmen der Erfindung Stahl zu verstehen, der mit einem geeigneten Verfahren z.B. auf dem Schmelztauchwege oder im elektrolytischen Prozeß mit Zink- bzw. Zinklegierungsüberzügen z.B. Rein-Zink, Zink-Nickel, Zink-Eisen, Zink-Aluminium überzogen wurde. Unter den Begriff Aluminium im Sinne der Erfindung fallen u.a. Rein-Aluminium sowie Legierungen des Aluminium mit Magnesium, Zink, Kupfer, Silicium, Mangan etc.

Das Merkmal, wonach bei zusätzlich vorhandenem Aluminium die Lösungen einen Gehalt von 80 bis 400 mg/l Fluorid aufweisen müssen, bringt zum Ausdruck, daß eine derartige Fluoridkonzentration bei Anwesenheit von Aluminium unerläßlich ist. Andernfalls ist eine kristalline Schichtausbildung auf Aluminium nicht möglich. Das bedeutet nicht, daß bei Abwesenheit von Aluminium die Lösungen nicht auch Fluorid enthalten können.

Die mit der fluoridsensitiven Elektrode erfaßte Konzentration an Fluorid entspricht etwa dem in der Phosphatierlösung vorliegendem Anteil an dissoziiertem Fluorid (F⁻). Um einen F(el)-Wert von 80 bis 400 mg/l bei den üblichen Phosphatierbad-pH-Werten der Bäder einzustellen, müssen etwa 0,4 bis 0,9 g/l NH₄HF₂ oder äquivalente Mengen anderer Einfach-Fluorid enthaltender Verbindungen zugegeben werden. Die Badergänzung erfolgt vorzugsweise so, daß man dem Phosphatierbad so viel Einfach-Fluorid enthaltende Verbindung zusetzt, bis der gewünschte Meßwert von F(el) erreicht ist.

Die zu behandelnden Metalloberflächen müssen frei sein von störenden Belägen aus Ölen, Schmierstoffen, Oxiden und dergleichen, die eine einwandfreie Schichtbildung beeinträchtigen können. Hierzu werden die Oberflächen in geeigneter Weise gereinigt. Zur Unterstützung der Phosphatschichtbildung wird die Oberfläche vorzugsweise vor der Erzeugung des Phosphatüberzuges mit einem an sich bekannten Aktivierungsmittel, z.B. einer titanphosphathaltigen wässrigen Suspension, aktiviert. Das Aktivierungsmittel kann im Reinigerbad oder als getrennte Verfahrensstufe zum Einsatz kommen.

Die erfindungsgemäßen Phosphatierlösungen werden im Spritzen, Spritz-Tauchen oder Tauchen bei Temperaturen zwischen 40 und 60°C eingesetzt. Die Zeiten, während der die Metalloberflächen mit der Phosphatierlösung zur Ausbildung einer deckenden Phosphatschicht in Berührung gebracht werden, liegen bei verzinktem Stahl z.B. zwischen 20 sec und 10 min, bei Aluminium z.B. zwischen 1 und 10 min.

Die Kationen Zink, Magnesium und Nickel werden in die Phosphatierlösung z.B. als Metall, Oxid, Carbonat, Phosphat, Nitrat, Chlorid und/oder komplexes Fluorid eingebracht. Der Phosphatanteil wird über Phosphate und/oder Phosphorsäure der Lösung zugeführt. Zur Einstellung des gewünschten Verhältnisses von Freier Säure zur Gesamtsäure von (0,02 bis 0,15):1 werden weitere Kationen, z.B. Na, K, NH₄ oder Anionen, z.B. Nitrat, Chlorid, Sulfat mit verwendet.

Der Wert der Freien Säure (Gesamtsäure) ist identisch mit dem Verbrauch an ml 0,1 n NaOH zur Neutralisation einer 10 ml Badprobe gegen den ersten Wendepunkt (zweiten Wendepunkt) der Phosphorsäure.

Das Phosphatierbad enthält außerdem mindestens ein Oxidationsmittel aus der Gruppe Nitrat, Nitrit, Chlorat, Bromat, Peroxid und Nitrobensulfonat, wobei z.B. folgende Mengen zur Anwendung kommen können: 2 bis 20 g/l Nitrat; 0,05 bis 0,5 g/l Nitrit; 0,5 bis 5 g/l Chlorat; 0,2 bis 3 g/l Bromat; 0,02 bis 0,1 g/l Peroxid; 0,1 bis 1 g/l Nitrobenzolsulfonat. Die Oxidationsmittel können auch miteinander kombiniert werden, so z.B. Nitrat-Nitrit, (Nitrat-)Chlorat-Nitrit, Nitrat-Bromat, (Nitrat-)Chlorat-Nitrobenzolsulfonat, Nitrat-Nitrobenzolsulfonat.

Um bei der Phosphatierung von verzinktem Stahl die Ausbildung von kleinen punktförmigen Kristallausblühungen (Stippen) auf der Phosphatschicht, insbesondere bei der Anwendung im Spritz-Tauch- und Tauchverfahren zu vermeiden, dürfen in einer speziellen Ausgestaltung der Erfindung von den drei Komponenten (Chlorid und/oder Bromid), (Nitrat) und (Nickel) nur je zwei in einer Konzentration von je über 0,1 g/l zugegen sein, während die jeweils dritte nur in einer Maximalkonzentration von 0,1 g/l vorliegen darf. Chlorid und Bromid werden hierbei als eine Komponente gezählt und ihre Einzelkonzentrationen addiert. Chlorid kann z.B. aus dem Ansatzwasser für die Phosphatierlösung und/oder als Reduktionsprodukt von Chlorat in das Phosphatierbad gelangen. Im Falle des Bromid ist insbesondere der Bromatbeschleuniger als Quelle anzusehen.

Zur Unterstützung der Schichtbildung auf aluminiumhaltigen Zinküberzügen enthält das Phosphatierbad vorzugsweise einfaches und/oder komplexes Fluorid. Zur Gruppe der geeigneten komplexen Fluoride zählen z.B. Fluoroborate und Fluorosilikate.

Die im erfindungsgemäßen Verfahren zum Einsatz kommenden Phosphatierlösungen können außer den beschriebenen Komponenten noch weitere Zusätze, meist jedoch in untergeordneten Mengen, enthalten. Hierzu zählen u.a. Kupfer, Mangan, Calcium, Eisen, Kobalt, Polyphosphate, Polyhydroxicarbonsäuren, Tenside sowie Mittel zur Beeinflussung der Schlammabscheidung.

Die nach der Erfindung erzeugten Phosphatschichten werden als Vorbereitung für eine nachfolgende Lackierung eingesetzt. Vorzugsweise werden sie für Werkstücke angewendet, die anschließend elektrotauchlackiert, insbesondere kathodisch elektrotauchlackiert werden. Man erhält auf diese Weise Lackschichten, die sich durch eine hohe Unterwanderungsbeständigkeit bei Korrosionsbeanspruchung, z.B. durch normale Freibewitterung, durch mit Salz beschleunigte Freibewitterung, durch Feuchtigkeit, durch Salznebel und Waschlauge auszeichnen und eine sehr gute Haftung bei Kratz- und Schlagbeanspruchung vor und nach Korrosionsbelastung aufweisen.

Das erfindungsgemäße Verfahren eignet sich insbesondere für die Vorbehandlung von Gehäusen für Haushaltsgeräte und technische Apparate, von Metallmöbeln, von Fahrzeugkarosserien und von Fahrzeugzubehörteilen vor der Lackierung.

Das erfindungsgemäße Verfahren wird anhand der folgenden Beispiele beispielsweise und näher erläutert.

### Beispiele

Bleche aus Stahl, elektrolytisch verzinktem Stahl, feuerverzinktem Stahl und AlMgSi wurden nach alkalischer Reinigung, Wasserspülung und Aktivierung in einer wässrigen Titanphosphatsuspension mit den in der Tabelle aufgeführten Phosphatierlösungen bei 50°C 2 min im Spritzen bzw. 3 min im Tauchen behandelt. Hieran schlossen sich Spülungen mit Wasser, Chrom(VI)-haltiger wässriger Passivierlösung, vollentsalztem Wasser sowie eine Trocknungsstufe an.

Aus der Tabelle ist ersichtlich, daß auf verzinktem Stahl im gesamten Arbeitsbereich einwandfreie Schichten zu erhalten waren, mit Ausnahme der Fälle, in denen Nitrat, Chlorid und Nickel in einer Konzentration von über je 0,1 g/l vorlagen (Beispiele 6 und 11), soweit die erfindungswesentlichen Bereiche für die Zn-, Mg- und Ni-Konzentration beachtet wurden. Auf AlMgSi wurde immer dann eine kristalline, gleichmäßige Schichtbildung erzielt, wenn die elektrometrisch mit einer fluorsensitiven Elektrode gemessene Fluoridkonzentration F(el) im Bereich zwischen 80 bis 400 mg/l lag (Beispiele 4 bis 6 und 13 bis 20).

Nach visueller Beurteilung wurden die Schichten mit einem kathodischen Elektrotauchlack und einem Automobillackaufbau versehen und den üblichen anwendungstechnischen Prüfungen unterworfen. In allen Fällen, in denen kristalline Schichten auf dem Metallsubstrat vorlagen, wurden ausgezeichnete Prüfergebnisse erzielt.

## Patentansprüche

1. Verfahren zur Phosphatierung von verzinktem Stahl, gegebenenfalls gemeinsam mit zusätzlich vorhandenem Aluminium, vor der Lackierung mit Phosphatierlösungen auf Basis Zinkmagnesiumphosphat, dadurch gekennzeichnet, daß man die Metalloberflächen bei einer Temperatur zwischen 40 und 60°C mit wässrigen Phosphatierlösungen in Berührung bringt, die
0,4 bis 5,0 g/l Mg
0,05 bis 2,0 g/l Ni
8 bis 20 g/l P₂O₅
und mindestens ein Oxidationsmittel enthalten, in denen das Verhältnis von freier Säure zu Gesamtsäure (0,02 bis 0,15) : 1 beträgt, mit der Maßgabe, daß
a) bei Abwesenheit von Aluminium die Zinkkonzentration der Phosphatierlösungen im Spritzverfahren auf einen Wert im Bereich von 0,4 und 1,0 g/l und im Spritz-Tauch- und Tauchverfahren auf einen Wert im Bereich von 0,9 und 1,5 g/l
b) bei Anwesenheit von Aluminium die Zinkkonzentration der Phosphatierlösungen im Spritzverfahren auf einen Wert im Bereich von 0,7 und 1,0 g/l und im Spritz-Tauch- und Tauchverfahren auf einen Wert im Bereich von 1,4 und 2,0 g/l eingestellt wird und zusätzlich einen Gehalt von 80 bis 400 mg/l Fluorid ("F(el)", bestimmt durch eine in die Badlösung eingetauchte fluoridsensitive Elektrode) aufweist.

2. Verfahren nach Anspruch 1, dadurch gekennzeichnet, daß man die Metalloberflächen mit Phosphatierlösungen in Berührung bringt, die als Oxidationsmittel Nitrat, Nitrit, Chlorat, Bromat, Peroxid und/oder Nitrobenzolsulfonat enthalten.

3. Verfahren nach Anspruch 1 oder 2, dadurch gekennzeichnet, daß man die Metalloberflächen mit Phosphatierlösungen in Berührung bringt, die von den drei Komponenten (Chlorid und/oder Bromid), (Nitrat) und (Nickel) mindestens eine Komponente in einer Konzentration von nicht höher als 0,1 g/l enthalten.

4. Verfahren nach Anspruch 1, 2 oder 3, dadurch gekennzeichnet, daß man die Metalloberflächen mit Phosphatierlösungen in Berührung bringt, die einfaches oder komplexes Fluorid enthalten.

5. Verfahren nach einem oder mehreren der Ansprüche 1 bis 5, dadurch gekennzeichnet, daß man die phosphatierten Werkstücke anschließend elektrotauchlackiert, vorzugsweise kathodisch elektrotauchlackiert.

## Claims

1. A process for phosphating galvanized steel, optionally together with aluminum which is additionally present, prior to painting, wherein phosphating solutions based on zinc-magnesium phosphate are employed, characterized in that the metal surfaces are contacted at a temperature between 40 and 60°C with aqueous phosphating solutions which contain
0.4 to 5.0 g/l Mg
0.05 to 2.0 g/l Ni
8 to 20 g/l P₂O₅
and at least one oxidizing agent and wherein the ratio of free acid to total acid is (0.02 to 0.15) : 1, provided that
a) in the absence of aluminum the zinc concentration of the phosphating solution is adjusted to a value in the range of 0.4 to 1.0 g/l when applied in a spraying process and to a value in the range of 0.9 to 1.5 g/l when applied in a spraying-dipping or dipping process
b) in the presence of aluminum the zinc concentration of the phosphating solution is adjusted to a value in the range of 0.7 to 1.0 g/l when applied in a spraying process and to a value in the range of 1.4 to 2.0 g/l when applied in a spraying-dipping or dipping process, and that the phosphating solutions contain additionally 80 to 400 mg/l fluoride "F(el)" as determined with a fluoride-sensitive electrode which is immersed into the bath solution.

2. A process according to claim 1, characterized in that the metallic surfaces are contacted with phosphating solutions which contain nitrate, nitrite, chlorate, bromate, peroxide and/or nitrobenzene sulfonate as an oxidizing agent.

3. A process according to claim 1 or 2, characterized in that the metallic surfaces are contacted with phosphating solutions which contain the three components consisting of (chloride and/or bromide), nitrate and nickel, at least one present in a concentration not exceeding 0,1 g/l.

4. A process according to claim 1, 2 or 3, characterized in that the metallic surfaces are contacted with phosphating solutions which contain simple or complex fluoride.

5. A process according to one or more of the claims 1 to 4, characterized in that the phosphated workpieces are subsequently electro-dipcoated, preferably cathodically electro-dipcoated.

## Revendications

1. Procédé pour la phosphatation d'acier zingué, éventuellement conjointement avec de l'aluminium additionnellement présent, avant la peinture avec des solutions de phosphatation à base de phosphate de magnésium et de zinc, caractérisé en ce que l'on met en contact les surfaces métalliques, à une température comprise entre 40 et 60°C, avec des solutions aqueuses de phosphatation qui contiennent
de 0,4 à 5,0 g/l de Mg
de 0,05 à 2,0 g/l de Ni
de 8 à 20 g/l de P₂O₅
et au moins un oxydant, dans lesquelles le rapport de l'acidité libre à l'acidité totale va de 0,02:1 à 0,15:1, étant entendu que
a) en absence d'aluminium, la teneur en zinc des solutions de phosphatation est ajustée, dans le procédé par pistolage, à une valeur dans la plage allant de 0,4 à 1,0 g/l, et, dans le procédé par pistolage-immersion et par immersion, à une valeur dans la plage allant de 0,9 à 1,5 g/l,
b) en présence d'aluminium, la teneur en zinc des solutions de phosphatation est ajustée, dans le procédé par pistolage, à une valeur dans la plage allant de 0,7 à 1,0 g/l, et, dans le procédé par pistolage-immersion et par immersion, à une valeur dans la plage allant de 1,4 à 2,0 g/l, et ces solutions ont en outre une teneur en fluorure ["F(el)", déterminée au moyen d'une électrode sensible aux fluorures, immergée dans la solution de bain] allant de 80 à 400 mg/l.

2. Procédé selon la revendication 1, caractérisé en ce que l'on met en contact les surfaces métalliques avec des solutions de phosphatation qui contiennent, en tant qu'oxydant, un nitrate, un nitrite, un chlorate, un bromate, un peroxyde et/ou un nitrobenzènesulfonate.

3. Procédé selon la revendication 1 ou 2, caractérisé en ce que l'on met en contact les surfaces métalliques avec des solutions de phosphatation qui contiennent, parmi les trois composants (chlorure et/ou bromure), (nitrate) et (nickel), au moins un composant à une concentration n'excédant pas 0,1 g/l.

4. Procédé selon la revendication 1, 2 ou 3, caractérisé en ce que l'on met en contact les surfaces métalliques avec des solutions de phosphatation qui contiennent un fluorure simple ou complexe.

5. Procédé selon une ou plusieurs des revendications 1 à 5, caractérisé en ce que les pièces phosphatées sont ensuite peintes par trempage électrophorétique, de préférence peintes par immersion dans un bain de cataphorèse.
